# FASCICULE DE BREVET EUROPEEN

(11) **EP 1 448 816 B1**
(45) Date de publication et mention de la délivrance du brevet: **16.07.2008**
(21) Numéro de dépôt: 02787568.1
(22) Date de dépôt: 05.11.2002
(51) Int. Cl.: D01F 6/46, D04H 1/54

(54) **FIBRES THERMOPLASTIQUES THERMOSOUDABLES A BASE DE POLYPROPYLENE, PROCEDE DE FABRICATION DE TELLES FIBRES ET NON-TISSE OBTENU PAR THERMOLIAGE DE TELLES FIBRES**
SCHMELZKLEBENDE THERMOPLASTISCHE POLYPROPYLENFASERN, HERSTELLUNGSVERFAHREN UND VLIESSTOFFE HERGESTELLT MITTELS THERMISCHER VERFESTIGUNG DIESER FASERN
PROPYLENE-BASED HEAT WELDABLE THERMOPLASTIC FIBERS, METHOD FOR MAKING SAME AND NONWOVEN OBTAINED BY THERMOBONDING OF SUCH FIBERS

(30) Priorité: 05.11.2001 FR 0114275
(43) Date de publication de la demande: 25.08.2004
(73) Titulaire: Albis, 20123 Milano (MI) (IT)
(72) Inventeur: BOSCOLO, GALLIANO, I-13856 Nigiano BSE (BI) (IT)
(74) Mandataire: Matkowska, Franck
(86) Numéro de dépôt international: PCT/EP2002/012331
(87) Numéro de publication internationale: WO 2003/040443

(56) Documents cités:
- EP-A- 0 632 148
- WO-A-96/23095
- WO-A-99/19547
- DATABASE CA [en ligne] CHEMICAL ABSTRACTS SERVICE, COLUMBUS, OHIO, US; SUGANO, TAKUMI ET AL: "Heat-adherable polypropene fibers" retrieved from STN Database accession no. 107:178011 XP002233375 & JP 62 156310 A (UBE NITTO KASEI CO., LTD., JAPAN) 11 juillet 1987 (1987-07-11)

## Description

La présente invention concerne des fibres thermoplastiques thermosoudables à base de polypropylène , utilisables pour la fabrication de non-tissé par thermoliage, spécialement dans le secteur hygiénico-sanitaire. Elle concerne également un procédé de fabrication de telles fibres ainsi qu'un non-tissé obtenu par thermoliage desdites fibres.

Les fibres poly-oléfiniques , en particulier les fibres de polypropylène, présentent des caractéristiques particulières qui ont contribué à leur développement : inertie chimique élevée, absence de groupe polaire, poids spécifique bas, conductibilité thermique basse , bon pouvoir isolant, bonne résistance à l'abrasion , bas pouvoir d'absorption d'eau , résistance aux moisissures et aux bactéries , excellente solidité de la couleur obtenue par inclusion de pigments pendant la filature. Ces fibres poly-oléfiniques sont utilisées en pur ou en mélange avec d'autres fibres dans la fabrication de produits ressortant du secteur textile proprement dit , tels la lingerie, les vêtements de sport et les tapis ou encore du secteur industriel tels les géotextiles ou les filtres ou encore du secteur hygiénico-sanitaire telles les serviettes hygiéniques. Dans ce secteur hygiénico-sanitaire, ce sont les propriétés de résistance aux moisissures et aux bactéries, l'inertie chimique et le faible taux d'absorption d'eau qui constituent les avantages principaux des fibres poly-oléfiniques et en particulier du polypropylène. En effet ces fibres sont considérées comme atoxiques et non cytotoxiques.

Les fibres de polypropylène sont généralement produites selon la technique du filage par voie fondue , qui consiste à fondre le polymère, avec différents additifs , dans une extrudeuse à température élevée et à faire passer le matériau fondu ainsi obtenu à travers les trous d'une filière , une pompe doseuse permettant de maintenir une pression constante pendant cette opération. Les filaments chauds sortant de la filière sont refroidis par un flux d'air et soumis à différentes opérations , notamment d'étirage et de coupe afin de donner des fibres ayant les caractéristiques mécaniques et de cohésion souhaitables.

La fabrication de non-tissés à partir de fibres de polypropylène se fait par différentes techniques parmi lesquelles le thermoliage. Selon cette technique, les fibres de polypropylène se présentant sous forme d'une nappe sont comprimées à chaud de manière à obtenir des liaisons inter-fibres grâce à la fusion localisée et superficielle des fibres dans des zones de soudure.

Jusqu'à ce jour on connaît trois types de fibres de polypropylène spécialement conçues pour être mises en oeuvre dans la fabrication de non-tissés par la technique de thermoliage.

Selon le premier type de fibre , notamment connu par les documents US.4.473.677, US.5.985.193 et WO.99/55942, il s'agit de fibres bi-composants. Elles sont obtenues par la mise en oeuvre de deux extrudeuses , chacune étant alimentée de façon autonome avec un polymère spécifique , les deux polymères en question ayant des températures de fusion légèrement différentes. Lors de l'opération de thermoliage , c'est la fusion du composant ayant la température la plus basse qui permet d'obtenir la liaison entre les, fibres. L'inconvénient de ce premier type de fibre provient en particulier du coût de fabrication relativement élevé du fait de l'installation spéciale de filage qui est rendue nécessaire pour cette co-exhusion.

Selon le second type de fibre , notamment connu par les documents US.5.985.193 et WO.99/55942, il s'agit également de fibres bi-composants ou bi-constituants qui sont constituées de mélange de polymère obtenu directement dans une seule extrudeuse. La structure des fibres est irrégulière, l'un des composants formant des îlots dans l'autre composant, les dimensions desdits îlots étant fonction de la miscibilité des deux composants.

Selon le troisième type de fibre , notamment connu par les documents US.5.281.378, US.5.318.735, US.5.431.994, US.5.705.119, US.5.882.662, US.5.985.193 et US.116.683, il s' agit de fibres présentant superficiellement une peau dégradée. De telles fibres sont couramment dénommés skin fibers. Elles sont obtenues dans des conditions particulières du processus de filage et de refroidissement qui conduisent à une dégradation moléculaire thermooxydative en périphérie des fibres , la peau étant constituée par la couche superficielle de polymère ainsi dégradé. Lors de l'opération de thermoliage , la cohésion des fibres entre-elles est obtenue par la fusion du polymère constituant la peau dégradée , celle-ci présentant une température de fusion plus basse que celle du polymère non-dégradé constituant le coeur de la fibre.

Il ressort de l'examen ci-dessus des trois types de fibres de polypropylène qui ont été spécialement conçues pour être mises en oeuvre dans la fabrication de non-tissés par thermoliage que la cohésion des fibres entre-elles est toujours obtenue grâce à une portion de polymère , située en surface de la fibre , qui présente une température de fusion plus basse que le polymère constituant le reste de la fibre. La portion de polymère à température de fusion plus basse permet de créer les liaisons inter-fibres dans le non-tissé tandis que le reste de polymère, non touché directement par le thermoliage , assure le maintien des propriétés mécaniques des fibres.

En ce qui concerne le coût de fabrication des trois types de fibres précités, c'est sans aucun doute les fibres à peau dégradée qui sont les plus performantes puisque leur fabrication ne nécessite pas d'installation particulière mais seulement la mise en oeuvre de conditions adéquates lors du filage et du refroidissement.

Cependant les fibres à peau dégradée présentent un certain nombre d'inconvénients. Sans que l'on puisse clairement expliquer ce phénomène, on constate que les fibres comportant une peau dégradée ont un toucher moins doux, une main plus dure. Ce désagrément est encore accru lorsqu'il s'agit d'apprécier la douceur du non-tissé obtenu avec ces fibres à peau dégradée , du fait que dans les zones de soudure les liaisons inter-fibres sont elles-mêmes rigides , étant formée par le polymère dégradé.

Par ailleurs pour obtenir, lors du filage , une peau dégradée , il est , selon le demandeur , nécessaire de travailler dans des conditions opératoires précises , avec donc une fenêtre opérationnelle (operating window) assez restreinte. La difficulté de contrôler ces conditions opératoires conduit à des variations fréquentes de la qualité du non-tissé obtenu avec de telles fibres.

Enfin pour l'obtention de la dégradation moléculaire thermo-oxydative, il est nécessaire de travailler avec une température d'extrusion élevée , ce qui entraîne une consommation énergétique plus importante.

Le but de la présente invention est de proposer de nouvelles fibres thermoplastiques thermosoudables à base de polypropylène, qui soient utilisables pour la fabrication de non-tissé par thermoliage , notamment mais non-exclusivement dans le domaine hygiénico-sanitaire , qui pallient les inconvénients précités des trois types de fibres de polypropylène proposés jusqu'à présent.

Ce but est parfaitement atteint par les fibres de la présente invention, qui , de manière caractéristique , ont une structure homogène en section transversale , ne comportant pas de peau dégradée en surface , qui sont thermosoudables sous une pression donnée et à une température donnée qui est inférieure à la température de fusion, grâce à un échauffement interne sous l'effet de ladite pression.

Ainsi, contrairement aux trois types de fibres précités , la cohésion des fibres entre-elles n'est pas obtenue grâce à une portion de polymère qui a une température de fusion plus basse. Selon la disposition particulière de l'invention, les fibres ont une structure totalement homogène dans toute leur section transversale , ne comportant ni peau dégradée en surface , ni îlots, ni deux composants distincts. Leur composition macromoléculaire est déterminée en sorte que se produise un échauffement interne lorsqu'elles sont comprimées sous une pression donnée, cet échauffement interne permettant qu'elles soient thermosoudables sous ladite pression et à une pression donnée qui est inférieure à leur température de fusion.

De préférence , pour obtenir cet échauffement interne sous pression, les fibres de l'invention sont composées d'un premier constituant à critallinité élevée et d'au moins un second constituant, compatible avec le premier , et dont la cristallinité est moindre que celui du premier constituant.

La présence du second constituant, à cristallinité moindre , constitue un certain désordre moléculaire dans la phase cristalline, ce qui facilite l'amorce d'un glissement moléculaire lors de la compression des fibres pendant la phase dite phase plastique.

Le comportement plastique du polypropylène lui permet de résister à des déformations élevées , pouvant aller jusqu' à 600 à 700%, et de garder sa forme après déformation d'une manière relativement stable. Au cours du processus de compression, le polypropylène traverse deux phases, une phase élastique et une phase plastique. Pendant la phase élastique qui correspond à des déformations inférieures ou égales à un 1%, le polypropylène se refroidit légèrement. Dans la phase plastique , il se produit un glissement moléculaire qui se propage dans la masse du polypropylène. La friction moléculaire ainsi créée génère de la chaleur qui élève la température de la fibre. Selon les conditions de compression et de température initiales, cette augmentation de température peut provoquer la fusion du polypropylène.

La présence du second constituant à cristallinité moindre permet d'obtenir cette fusion de manière quasi-instantanée dans des conditions de pression et de température acceptables pour une opération de thermoliage.

Dans une variante de réalisation, le premier constituant est un homopolymère cristallin de polypropylène et le second constituant est un copolymère de propylène et d'au moins un autre monomère choisi parmi l'éthylène , le butène et les α-oléfines dont la chaîne carbonée comporte au moins cinq atomes de carbone.

De préférence , les proportions relatives, en poids, des premier et second constituants sont de 20 à 99% pour le premier constituant et de 80 à 20% pour le second constituant.

C'est un autre objet de l'invention que de proposer un procédé spécialement conçu pour la fabrication par filage des fibres précitées. De manière caractéristique , ce procédé met en oeuvre des conditions de filage qui évitent la dégradation moléculaire thermo-oxydative en périphérie des fibres lors du filage.

Parmi ces conditions particulières , on retient en premier lieu la présence d'une quantité importante d'additif anti-oxydant et tout particulièrement une quantité d'anti-oxydant primaire comprise entre 350 et 1000ppm.

Conventionnellement, lors du filage du polypropylène, la quantité d'and-oxydant primaire est en général inférieure à 350 ppm.

Un anti-oxydant primaire est un additif qui assure la protection du polymère à l'encontre de l'action de l'oxygène à de hautes températures. Il est choisi de préférence parmi les phénols stéréo-empêchés et parmi les lactones. D'autres additifs sont également utilisés tels que des anti-oxydants secondaires qui sont des additifs destinés à protéger le polymère aux hautes températures de fabrication, en l'absence, d'oxygène. Il s'agit notamment de phosphite organique.

De préférence, dans les fibres selon l'invention, on met en oeuvre à la fois des anti-oxydants secondaires et des anti-oxydants primaires.

D'autres additifs peuvent être également utilisés tels que des agents anti-acides choisis par exemple parmi les stéarates, notamment de calcium ou de zinc, qui sont utilisés pour éviter des phénomènes de corrosion.

On peut également utiliser des additifs destinés à protéger le polymère aux températures de stockage pour des temps prolongés (shelf life). Ces additifs sont généralement choisis parmi les phénols et parmi les amines stéréo-empêchés.

Le demandeur a constaté qu'il était essentiel d'optimiser la stabilité du polymère à l'oxygène, à des températures élevées, en mettant en oeuvre une quantité suffisante d'anti-oxydant primaire , afin de rester en-dessous du seuil d'amorce de la dégradation thermo-oxydative lors du filage et donc d'éviter la formation de la peau dégradée en surface de la fibre.

Parmi les conditions particulières évitant la dégradation moléculaire thermo-oxydative en périphérie des fibres lors du filage, on retient en second lien les conditions de refroidissement de la fibre en sortie de filière.

Plus particulièrement , on procède à un refroidissement rapide, immédiatement en sortie de filière , par exemple par soufflage d'un flux d'air à une température comprise entre 16 et 26°C, ce soufflage étant dirigé directement sur le fuseau ou oignon de polymère se formant en sortie du trou de la filière. Avantageusement ce flux d'air a un taux d'humidité qui est compris entre 30 et 80%.

C'est un autre objet de l'invention que de proposer un procédé de fabrication d'un non-tissé à partir d'une nappe de fibres à base de polypropylène à structure cristalline possédant les caractéristiques décrites ci-dessus. Ce procédé consiste à thermolier ladite nappe selon des zones de soudure en comprimant les fibres dans ces zones de soudure à une température inférieure à leur température de fusion et à une pression qui est déterminée en sorte d'obtenir , lors de leur déformation plastique , un échauffement interne provoquant la fusion des fibres dans les zones de soudure.

Il est à remarquer que le non-tissé qui est obtenu par thermoliage des fibres selon l'invention se caractérise en ce que, dans les zones de soudure , les points de soudure se présentent comme un polymère multicouches ou stratifié (polymer laminate). Ils sont formés par la déformation plastique des fibres se trouvant dans les zones de soudure et par l'interpénétration et l'entremêlement des molécules de polymère en surface desdites fibres lors de la fusion localisée. Du point de vue de leur aspect, ils se caractérisent par leur homogénéité et leur transparence. Cette configuration diffère de celle observée lors du thermoliage de fibres présentant une peau dégradée en surface. En effet dans ce cas les points de soudure comportent des liaisons inter-fibres sous forme de filaments ou de membranes et ont un aspect blanc. Il est à noter que la transparence optique des points de soudure ne peut être observée que pour un polymère homogène de très faible épaisseur, inférieure au micromètre, sans éléments de type filaments ou membranes et sans micro-bulles d'air.

Cette configuration des points de soudure de type polymère multicouches permet d'obtenir un non-tissé ayant une bonne résistance mécanique.

Lorsqu'on soumet un non-tissé formé de fibres avec peau dégradée à un test de rupture , on constate que cette rupture intervient autour et en dehors de points de soudure , par casse des fibres unitaires. Par contre lorsqu'on soumet un non-tissé formé de fibres de la présente invention à un test de rupture , cette rupture intervient d'abord à l'intérieur et secondairement à l'extérieur des points de soudure , par séparation des fibres et secondairement par casse des fibres unitaires.

De plus le toucher du non-tissé obtenu est particulièrement doux. Ceci s'explique par l'état de surface parfaitement lisse à la fois des fibres elles-mêmes et également des liaisons inter fibres. Il est à noter que les conditions de température et de compression lors du thermoliage sont telles qu'elles n'entraînent aucune dégradation thermo-oxydative au niveau de la surface des liaisons inter fibres. Ainsi le non-tissé obtenu selon l'invention présente une structure parfaitement homogène à la fois au niveau des fibres qui la composent que des liaisons inter fibres dans les zones de soudure.

La présente invention, ses caractéristiques et les différents avantages qu ils procurent apparaîtront encore plus clairement à la lecture de la description qui va être faite d'exemples de réalisation de fibres thermosoudables de structure homogène , sans peau dégradée en surface, illustrée par le dessin annexé dans lequel :
La figure 1 représente une vue de la surface externe d'une fibre de l'invention ;
La figure 2 représente une vue en coupe transversale de la fibre de la figure 1;
La figure 3 représente une vue de la surface externe d'une fibre ayant une structure coeur-peau ;
La figure 4 représente une vue en coupe transversale de la fibre de la figure 3;
La figure 5 représente un schéma d'un dispositif permettant la mise en oeuvre du procédé de l'invention ;
La figure 6 représente un agrandissement en vue de face dé la zone de refroidissement du dispositif de la figure 5 ;
La figure 7 représente une vue en coupe de la figure 6 ; et
Les figures 8 et 9 représentent plus en détails les ailettes orientables du système de refroidissement.

### Exemple de composition des fibres de l'invention

Le tableau 1 suivant montre la variation de la température de fusion d'un mélange d'un homopolymère de polypropylène (HP554N produit par la société Basell) et d'un copolymère de polypropylène et de polyéthylène (RCXP 2130 produit par la société Basell). La température de fusion a été déterminée comme étant la température correspondant au pic d'enthalpie de fusion mesurée par analyse thermique différentielle. Le dispositif utilisé est le « DSC 700 » fabriqué par la société Polymer Lab. La vitesse de chauffe est de 3°C/min.

**Tableau 1**

| Polymère | HP554N (F79S) | RCXP2130 (RP554M) | Mélange HP554N/RCXP21 30/ 0,6/0,4 |
|---|---|---|---|
| Température de fusion | 164,5°C | 144,1°C | 161,5°C |

La température de fusion du mélange est inférieure à celle du polymère, ce qui est un indice de la formation d'un désordre à l'échelle moléculaire. Ce désordre peut être observé aux rayons X. Il peut résulter soit du déplacement limité de certains atomes par rapport aux plans cristallographiques , soit d'une dilatation ou d'une compression des distances inter planaires , soit à une diminution ou une augmentation de la concentration électronique sur certains plans cristallographiques. Sans que le Demandeur ne soit lié par cette explication, il semble que les propriétés de soudabilité plastiques des fibres soit favorisées par ce dernier facteur qui provient dans l'exemple précité de la présence de groupements méthyl du polypropylène qui modifient la position stéréographique à l'intérieur de la structure cristalline.

Il est également possible selon l'invention d'utiliser un copolymère polypropylène-polyéthylène dont la structure cristalline présente un certain désordre du fait de la présence de segments de chaînes de polyéthylène dans la structure cristalline du polypropylène. Néanmoins, la fabrication de ce copolymère nécessite d'être rigoureusement contrôlée afin de conférer au matériau final de bonnes propriétés de plasticité. Ceci n'est pas le cas lorsqu'on utilise le mélange précité.

### Composition antioxydante

Le demandeur a mis en évidence que la composition antioxydante ajoutée au mélange de polymères est très importante pour éviter la formation d'une peau dégradée nuisible aux propriétés tactiles et mécaniques du non-tissé obtenu à partir des fibres.

Dans le cadre de la présente invention, la concentration en composition antioxydante est de l'ordre de 500ppm-2000ppm.

Le tableau 2 suivant donne trois exemples de compositions qui sont de préférence incorporées au mélange de polymère cité en exemple.

La stabilité à l'oxygène et aux hautes températures du mélange obtenu est mesurée par la méthode TOSI (Thermal Oxidation Stability Index) F. Polato : Comunicazione privata , Nov. 30.1998. Cette méthode suppose que le MFR est un indicateur en première approximation du poids moléculaire moyen en masse Mw du polymère. Elle consiste à évaluer la dégradation moléculaire du polymère maintenu à température constante en cellule close pendant un temps défini, en l'absence d'oxygène et à extruder celui-ci plusieurs fois à haute température en présence d'oxygène de l'air.

**Tableau 2**

| Composition antioxydante | A MFR | B MFR2 | C MIL2 |
|---|---|---|---|
| 1 | 8,50 | 116,90 | 153,83 |
| 2 | 8,50 | 28,22 | 66,90 |
| 3 | 8,50 | 62,80 | 143,20 |

| | | | |
|---|---|---|---|
| A : MFR taux de flux en fusion ("melting flow rate" abrégé en MFR) originaire du polymère déterminé selon la norme ASTM D-1238 (Condition L;230/2016) ; B : MFR2 taux de flux en fusion du polymère mesuré selon la norme ASTM D 1238 à 290°C pendant 18 min sans oxygène ; C : MIL 2 MFR du polymère déterminé selon la norme ASTM D 1238 (condition L ; 230/2.16) après deux chauffages à 290°C pendant 6 min en présence d'oxygène. | | | |

### Composition 1 :

Concentration totale : 500 ppm
Phénol stéréo empêchés choisi parmi C.A.S. N°s 6683-19-8, 27676-62-6 et 2082-79-3) / photo stabilisateur / phosphites organiques choisi parmi CAS Ns 31570-04-4 et 119345-01-6

### Composition 2 :

Concentration totale : 1 200 ppm
Lactone C.A.S. N°s 18131-48-7 / photo stabilisateur : amine stéréo encombrée / phosphites organiques choisis parmi CAS N° 31570-04-4, 119345-01-6

### Composition 3 :

Concentration totale : 750 ppm
Phénol stéréo empêchés choisi parmi C.A.S. N°s 6683-19-8, 27676-62-6 et 2082-79-3) / phosphites organiques choisi parmi CAS Ns 31570-04-4 et 119345-01-6. On a ajouté à toutes les compositions précédentes 500 ppm de stéarate de calcium.

### Procédé de fabrication de la fibre

Pour éviter toute dégradation thermo-oxydative en sortie de filière, on utilise un dispositif de refroidissement comportant des flux d'air qui sont tournés vers les faisceaux ou segments sortant de la filière ce qui a pour effet de réduire le temps de contact à chaud de la fibre avec l'oxygène de l'atmosphère ambiante et d'augmenter la stabilité de la colonne de polymère fondu.

La figure 1 montre bien que la surface de la fibre obtenue par le procédé de l'invention est parfaitement lisse et la figure 2 montre bien qu'en coupe transversale , cette fibre est parfaitement homogène. Sa coupe transversale ne fait en effet état d'aucune structure en anneau.

Par comparaison , la figure 3 montre que la surface externe d'une fibre à structure coeur-peau est irrégulière. En coupe transversale (figure 4) on remarque une peau externe référencée P et un coeur référencé C entouré par cette peau.

Les figures 5 à 9 représentent un mode de réalisation d'un dispositif permettant de mettre en oeuvre le procédé de fabrication d'une fibre selon l'invention.

La figure 5 représente une filière 1 équipée d'un système de refroidissement par air 2. L'arrivée d'air s'effectue par le tube 2a disposé en-dessous de la tête de filage. En référence à la figure 6, les fibres F qui sont extrudées passent devant des ailettes 3 qui seront plus amplement décrites en référence aux figures 8 et 9. En référence à la figure 7 , l'air de refroidissement est acheminé à travers des filtres 6 au niveau de la tête d'extrusion 4. Le flux d'air est orienté via les ailettes 3. Après passage sur les fibres F, l'air réchauffé est évacué. En référence à la figure 8 , l'air représenté par les flèches passe entre les ailettes 3 qui sont montées orientables sur une armature 5. Chaque ailette 3 est montée pivotante au moyen d'un pivot 3a sur l'armature 5.

En référence à la figure 9, l'air de refroidissement représenté par les flèches est orienté par les ailettes 3 et vient refroidir l'oignon de polymère O qui se forme au niveau de la tête d'extrusion 4. L'air réchauffé est ensuite évacué.

Selon un mode de mise en oeuvre particulier , l'air de refroidissement est à une température comprise entre 16°C et 26°C et présente un taux d'humidité compris entre 30% et 80%.

### Procédé de fabrication d'un non tissé

Selon le procédé de l'invention, la nappe de fibres est portée à une température inférieure à la température de ramollissement du matériau polymère qui constitue lesdites fibres et comprimée fortement dans certaines zones en sorte de provoquer dans les fibres situées dans lesdites zones le phénomène de fluage (amorce et propagation d'un glissement moléculaire) exposé précédemment. Lors de la phase plastique de la déformation des fibres , sous l'effet de la compression, il se produit un échauffement interne aux fibres , qui élève la température de celles-ci jusqu'à la température de fusion. Cette fusion combinée à la compression provoque la création de points de soudure de structure polymère multicouches ou stratifié, homogène et transparent. La température de chauffage des fibres est de l'ordre de 140°C - 145°C pendant 10 x 10⁻³ secondes ce qui correspond au temps de contact des fibres avec les rouleaux de compression de l'installation de thermoliage. La pression mise en oeuvre est calculée en sorte d'obtenir une cohésion maximale du non-tissé obtenu.

## Revendications

1. Fibres thermoplastiques thermosoudables à base de polypropylène, utilisables pour la fabrication de non-tissés par thermoliage, **caractérisées en ce qu'**elles sont homogènes en section transversale, ne comportant pas de peau dégradée en surface, **en ce qu'**elles sont thermosoudables sous une pression donnée et à une température donnée qui est inférieure à leur température de fusion, grâce à un échauffement interne sous l'effet de ladite pression et **en ce qu'**elles comportent une quantité d'anti-oxydant primaire comprise entre 350 et 1 000 ppm.

2. Fibres selon la revendication 1 **caractérisées en ce qu'**elles sont composées d'un premier constituant à cristallinité élevé et d'au moins un second constituant, compatible avec le premier constituant et dont la cristallinité est moindre que celle du premier constituant.

3. Fibres selon la revendication 2 **caractérisées en ce que** le premier constituant est un homopolymère cristallin de polypropylène et le second constituant est un copolymère de propylène et d'au moins un autre co-monomère choisi parmi l'éthylène, le butène et les α-oléfines dont la chaîne carbonée comporte au moins cinq atomes de carbone.

4. Fibres selon l'une des revendications 2 à 3 **caractérisées en ce que** les proportions relatives, en poids, des premier et second constituants sont de 20 à 99 % pour le premier constituant et de 80 à 1% pour le second constituant.

5. Procédé de fabrication par filage des fibres à base de polypropylène selon la revendication 1 **caractérisé par** des conditions évitant la dégradation moléculaire thermo-oxydative en périphérie des fibres lors du filage, lesdites conditions comportant d'une part la présence d'une quantité d'anti-oxydant primaire comprise entre 350 et 1 000 ppm et d'autre part un refroidissement rapide immédiatement en sortie de filière.

6. Procédé selon la revendication 5 **caractérisé en ce que** le refroidissement rapide est obtenu par soufflage d'un flux d'air à une température comprise entre 16°C et 26°C, dirigé directement sur le faisceau (ou oignon) de polymère se formant en sortie de filière.

7. Procédé selon l'une des revendications 5 et 6 **caractérisé en ce que** le flux d'air à un taux d'humidité compris entre 30 à 80 %.

8. Procédé de fabrication d'un non-tissé à partir d'une nappe de fibres à base de polypropylène selon l'une des revendications 1 à 4 **caractérisé en ce qu'**il consiste à thermolier ladite nappe selon des zones de soudure en comprimant lesdites fibres dans lesdites zones à une température inférieure à leur température de fusion et à une pression donnée, suffisante pour obtenir, à l'occasion de leur déformation plastique, un échauffement interne provoquant la fusion des fibres dans les zones de soudure.

9. Non-tissé obtenu par thermoliage de fibres à base de polypropylène selon l'une des revendications 1 à 4 **caractérisé en ce que**, dans les zones de soudure, les points de soudure se présentent comme un polymère multicouches ou stratifié, homogène et transparent.

10. Non-tissé selon la revendication 9, **caractérisé en ce que**, lorsqu'il est soumis à un test de rupture, la rupture intervient d'abord à l'intérieur et secondairement à l'extérieur des points de soudure.

## Claims

1. Thermoplastic polypropylene-based fibres capable of being heat-welded, usable for the manufacture by thermal bonding of non-woven fabrics, **characterised in that** they are homogeneous in cross section, that they include no skin degradation on the surface, **in that** they are capable of being heat-welded at a given pressure and at a given temperature inferior to their melting temperature, on account of internal heating due to the effect of said pressure, and **in that** they include a quantity of primary anti-oxidant comprised between 350 and 1000 ppm.

2. Fibres according to claim 1, **characterised in that** they are composed of a first constituent of a high crystallinity and at least one second constituent, compatible with the first constituent and with a crystallinity that is lower than that of the first constituent.

3. Fibres according to claim 2, **characterised in that** the first constituent is a crystalline homopolymer of polypropylene and the second constituent is a copolymer of propylene and at least one other comonomer chosen from the group consisting of ethylene, butene and the alpha-olefins, the carbon chain of which contains at least five atoms of carbon.

4. Fibres according to one of claims 2 to 3, **characterised in that** the relative proportions by weight of the first and second constituents are 20 to 99 % for the first constituent and 80 to 1 % for the second constituent.

5. Method of manufacturing by spinning polypropylene-based fibres according to claim 1, **characterised by** conditions that prevent thermo-oxidative molecular degradation at the periphery of the fibres during spinning, said conditions including on the one hand the presence of a quantity of primary anti-oxidant comprised between 350 and 1000 ppm and on the other hand a rapid cooling immediately at the exit of the die.

6. Method according to claim 5, **characterised in that** the rapid cooling is obtained by blowing an air stream at a temperature comprised between 16°C and 26°C, conducted directly onto the bundle (or onion) of the polymer that is being formed at the exit of the die.

7. Method according to one of claims 5 or 6, **characterised in that** the air stream has a level of humidity comprised between 30 and 80 %.

8. Method of manufacturing a non-woven fabric from a mat of polypropylene-based fibres according to one of claims 1 to 4, **characterised in that** it consists in the thermal bonding of said mat within weld zones by compressing said fibres in said zones at a temperature inferior to their melting temperature and at a given pressure that is sufficient to obtain internal heating as they undergo plastic deformation, which heating causes melting of the fibres in the weld zones.

9. Non-woven fabric obtained by thermal bonding of polypropylene-based fibres according to one of claims 1 to 4, **characterised in that** the welding points in the weld zones appear as a multi-layered or stratified, homogeneous and transparent polymer.

10. Non-woven fabric according to claim 9, **characterised in that** when it is subjected to a breaking test, the break occurs initially inside and secondarily outside the welding points.

## Patentansprüche

1. Thermoplastische, wärmeverschweißbare Fasern auf Basis von Polypropylen, die sich zur Herstellung von Vliesstoffen durch thermisches Verbinden eignen, **dadurch gekennzeichnet, dass** sie im Querschnitt homogen sind, keine abgebaute Schicht auf ihrer Oberfläche tragen, dass sie unter einem gegebenen Druck und einer gegebenen Temperatur, die unterhalb ihrer Fusionstemperatur liegt, dank einer inneren Erwärmung unter der Wirkung des genannten Drucks wärmeverschweißbar sind, und dass sie eine erste Menge an Antioxidationsmittel zwischen 350 und 1000 ppm enthalten.

2. Fasern nach Anspruch 1, **dadurch gekennzeichnet, dass** sie aus einem ersten Bestandteil mit höherer Kristallinität und mindestens einem zweiten Bestandteil zusammengesetzt sind, der mit dem ersten Bestandteil kompatibel ist, und dessen Kristallinität unter der des ersten Bestandteils liegt.

3. Fasern nach Anspruch 2, **dadurch gekennzeichnet, dass** der erste Bestandteil ein kristallines Homopolymer von Polypropylen ist und dass der zweite Bestandteil ein Copolymer aus Polypropylen und mindestens einem anderen Co-Monomeren ist, ausgewählt unter Ethylen, Buten und den α-Olefinen, deren Kohlenstoffkette mindestens 5 Kohlenstoffatome trägt.

4. Fasern nach einem der Ansprüche 2 bis 3, **dadurch gekennzeichnet, dass** die relativen Gewichtsanteile des ersten und des zweiten Bestandteils 20 bis 99 % für den ersten Bestandteil und 80 bis 1 % für den zweiten Bestandteil betragen.

5. Verfahren zum Verspinnen von Fasern auf Basis von Polypropylen nach Anspruch 1, **gekennzeichnet durch** Bedingungen, die den thermo-oxidativen molekularen Abbau am Rand der Fasern während des Verspinnens vermeiden, wobei diese Bedingungen zum einen das Vorhandensein einer Menge an erstem Oxidationsmittel zwischen 350 und 1000 ppm und zum Anderen eine schnelle Abkühlung direkt am Ausgang der Spinndüse umfassen.

6. Verfahren nach Anspruch 5, **dadurch gekennzeichnet, dass** die schnelle Abkühlung dadurch erhalten wird, dass ein Luftstrom mit einer Temperatur zwischen 16°C und 26°C direkt über das Bündel (oder die Zwiebel) des Polymeren geleitet wird, das sich am Ausgang der Spinndüse bildet.

7. Verfahren nach einem der Ansprüche 5 und 6, **dadurch gekennzeichnet, dass** der Luftstrom einen Feuchtigkeitsanteil zwischen 30 und 80 % aufweist.

8. Verfahren zum Herstellen eines Vlieses, ausgehend von einer Lage aus Fasern auf Basis von Polypropylen nach einem der Ansprüche 1 bis 4, **dadurch gekennzeichnet, dass** es die Schritte umfasst, dass die genannte Lage Schweißzonen entlang wärmeverbunden wird, indem diese Fasern in den genannten Zonen bei einer Temperatur unterhalb ihrer Fusionstemperatur und bei einem Druck verpresst werden, der ausreichend ist, um beim Erreichen ihrer plastischen Deformierung eine innere Erwärmung zu erhalten, die die Verbindung der Fasern in den Verschweißzonen bewirkt.

9. Vliesstoff, erhalten durch Wärmeverbinden von Fasern auf Basis von Polypropylen nach einem der Ansprüche 1 bis 4, **dadurch gekennzeichnet, dass** die Schweißpunkte in den Verschweißzonen als mehrschichtiges oder geschichtetes, homogenes und transparentes Polymer erscheinen.

10. Vliesstoff nach Anspruch 9, **dadurch gekennzeichnet, dass** er dann, wenn er einem Reißtest unterworfen wird, die Rissbildung anfänglich in das Innere und anschließend in das Äußere der Schweißpunkte hinein auftritt.
